# EUROPÄISCHE PATENTSCHRIFT

(11) **EP 1 148 147 B1**
(45) Veröffentlichungstag und Bekanntmachung des Hinweises auf die Patenterteilung: **28.07.2004**
(21) Anmeldenummer: 01105650.4
(22) Anmeldetag: 07.03.2001
(51) Int. Cl.: C23C 4/12, C23C 4/04

(54) **Draht für Drahtlichtbogenspitzverfahren**
Wire for electric arc spraying process
Fil pour procédé de pulvérisation à arc

(30) Priorität: 20.04.2000 DE 10019794
(43) Veröffentlichungstag der Anmeldung: 24.10.2001
(73) Patentinhaber: Federal-Mogul Friedberg GmbH, 86316 Friedberg (DE); Drahtzug Stein wire & welding GmbH & Co. KG, 67317 Altleiningen (DE)
(72) Erfinder: Fischer, Manfred, Dr., 42799 Leichlingen (DE); Gödel, Peter, 86495 Freienried (DE); Trübenbach, Werner, 86573 Obergriesbach (DE); Rosert, Reinhard, Dr., 01217 Dresden (DE); Müller, Markus, 51399 Burscheid (DE)
(74) Vertreter: Becker Kurig Straus

(56) Entgegenhaltungen:
- EP-A- 0 987 339
- WO-A-98/37252
- WO-A-98/42886
- WO-A-99/50478
- US-A- 4 810 850
- US-A- 5 294 462
- DATABASE WPI Section Ch, Week 198608 Derwent Publications Ltd., London, GB; Class M26, AN 1986-052988 XP002174873 & JP 61 007507 A (HITACHI CABLE LTD), 14. Januar 1986 (1986-01-14)
- DATABASE WPI Section Ch, Week 197906 Derwent Publications Ltd., London, GB; Class M13, AN 1979-11143B XP002174874 & JP 53 149832 A (HITACHI LTD), 27. Dezember 1978 (1978-12-27)

## Beschreibung

Die vorliegende Erfindung betrifft einen Werkstoffdraht für die Erzeugung von Formkörpern aus verschleißfesten und tribologisch günstigen Aluminium/Silizium-Legierungen mittels thermischer Spritzverfahren, gemäß Oberbegriff des Anspruchs 1. Ein derartiger Werkstoffdraht ist bsp. aus der DE 19 841 619 A1 bzw. der EP 987339 A bekannt.

Derartige Legierungen sind an sich bekannt, insbesondere als Oberflächenbeschichtungen. Sie finden insbesondere als Zylinderlaufflächen von Zylindergehäusen in Hubkolbenmaschinen bzw. Verbrennungskraftmaschinen Verwendung. Beschichtungen aus Aluminium/Silizium-Legierungen sind beispielsweise aus der US 50 22 455 A bekannt. In ihr werden Schichten aus geschmolzenen Aluminium und Siliziumpartikeln beschrieben, die separat auf die zu beschichtende Oberfläche gesprüht werden. Obwohl derartige Beschichtungen auf vielfältige Art auf Oberflächen von Substraten aufgebracht werden können, eignen sich hierfür besonders thermische Spritzverfahren, beispielsweise Plasmaspritzen oder Drahtlichtbogenspritzen. Beim Plasmaspritzen wird in der Flamme aufgeschmolzenes pulverförmiges Ausgangsmaterial verwendet, beim Drahtlichtbogenspritzen ein metallisches Ausgangsmaterial in Form eines Werkstoffdrahtes. Das Drahtlichtbogenspritzen ist dabei besonders bevorzugt, weil es durch hohe Taktzeiten eine große Auftragsrate der Beschichtung erlaubt und hinsichtlich des Werkstoffs sowie hinsichtlich der Anlage kostengünstig ist.

Aus der DE 43 41 537 A1 ist ein Verbundwerkstoffdraht für das Drahtlichtbogenspritzen sowie ein Verfahren zu seiner Herstellung bekannt. Der Draht weist einen festen Kern aus leitfähigem Metall und eine Hülle auf, in der feste Schmiermittelpartikel und verschleißfeste Partikel homogen in einem dem festen Kern entsprechenden leitfähigen Metall suspendiert sind. Ein solcher Verbundwerkstoffdraht ist jedoch in seiner Herstellung relativ aufwendig und kostenintensiv und nicht für alle Anwendungen geeignet.

Ferner ist aus der JP 53-149 832 ein Draht mit einer unterentektischen Al/Si- Legierung bekannt.

In der DE 198 41 619 A1 ist ein Werkstoffdraht mit einer Hülle aus metallischen Aluminium und einer Füllung aus einer Silizium-Legierung offenbart, der der Erzeugung von Oberflächen-Beschichtungen aus übereutektischen Aluminium/Silizium-Legierungen dient. Dieser Werkstoffdraht ist einfach und kostengünstig herzustellen.

Bei thermischen Spritzverfahren ist eine präzise Förderfähigkeit der verwendeten Werkstoffdrähte äußerst wichtig. Denn es müssen beim Drahtlichtbogenspritzverfahren zwei Drähte derart geführt werden, dass ein stabiler gemeinsamer Lichtbogen entstehen und gehalten werden kann.

Aufgabe der vorliegenden Erfindung ist es daher, einen Werkstoffdraht der vorstehenden Art zu liefern, der eine gute und präzise Förderfähigkeit aufweist und, eine gleichmäßige Verteilung der Legierungselemente besitzt.

Die Aufgabe wird durch einen Werkstoffdraht gemäß dem Anspruch 1 gelöst. Vorteilhafte Ausgestaltungen der Erfindung sind in den Unteransprüchen dokumentiert.

Bei der Herstellung des Fülldrahtes wird ein Rohr aus Hüllenmaterial mit Füllmaterial befüllt und anschließend Zieh- und / oder Walzprozessen unterworfen, um den Durchmesser des Drahtes zu reduzieren. Durch die Zugabe von weiteren Legierungskomponenten zum Aluminium im Material der Hülle können deren Materialeigenschaften verändert und den Erfordernissen angepasst werden.

Bevorzugt wird Magnesium der Aluminium-Legierung der Hülle zugegeben. Denn dadurch wird während der Zieh- und Walzprozesse bei der Herstellung die Oberfläche der Hülle des Fülldrahtes verfestigt. Dies bewirkt eine gute und präzise Förderfähigkeit des Werkstoffdrahtes.

Vorzugsweise kann durch eine entsprechende Zugabe von Aluminium als eine Komponente der Füllung das Verhältnis der Anteile in der resultierenden Legierung des zu erzeugenden Formkörpers eingestellt und gesteuert werden.

Eine Zugabe von Bor als eine Komponente der Füllung ist bevorzugt, um die Fließfähigkeit des zu erzeugenden Formkörpers zu verbessern.

Bevorzugt beträgt der Siliziumanteil etwa 15 Gew.-% bis etwa 40 Gew.-%. Noch bevorzugter ist ein Siliziumanteil zwischen etwa 20 Gew.-% und etwa 30 Gew.-%. Am bevorzugsten jedoch beträgt der Anteil an Silizium an der resultierenden Legierung des zu erzeugenden Formkörpers etwa 25 Gew.-%.

Bevorzugt ist der Werkstoffdraht aus Hülle und Füllung derart zusammengesetzt, dass neben Aluminium und Silizium weitere Anteile des zu erzeugenden Formkörpers zusammen weniger als etwa 2 Gew.-% betragen.

Bevorzugt weist der Draht eine Füllung auf, deren Komponenten im statistischen Mittel eine Korngröße zwischen 300 und 600 µm aufweisen. Diese Ausführung bezieht sich insbesondere auf Füllungen, die Silizium oder im wesentlichen Silizium oder zumindest einen Silizium-Anteil enthalten.

Vorzugsweise enthält die Füllung im wesentlichen Silizium, während die Hülle im wesentlichen Aluminium enthält, wobei der Gehalt des Siliziums bezogen auf das Gesamtgewicht des Drahtes zwischen 20 und 26, bevorzugter zwischen 21 und 25 und am bevorzugtesten zwischen 22 und 24 Gew.-% liegt, wobei der Rest i.w. Aluminium ist. In der gebildeten Spritzschicht des zu erzeugenden Formkörpers beträgt der Siliziumgehalt, aufgrund einer Anreicherung durch Al-Abbrand, zwischen 22 und 29, bevorzugter zwischen 24 und 28 und am bevorzugtesten zwischen 25 und 27 Gew.-%.

Vorzugsweise enthält die Füllung bis max. 1 Gew.-% Bor, bis max. 10 Gew.-% A1 und Rest Silizium, während die Hülle bis max. 1 Gew.-% Si, max. 2 Gew.-% Mg und max. bis 4 Gew.-% Mn sowie als Rest A1 aufweist.

Vorzugsweise findet der erfindungsgemäße Werkstoffdraht bei Drahtlichtbogenspritzverfahren Verwendung. Und hier bevorzugt zur Herstellung von Zylinderlaufbuchsen von Verbrennungskraftmaschinen.

Figur 1 zeigt eine schematische Skizze des erfindungsgemäßen Werkstoffdrahtes 10, der eine Hülle 12 und eine Füllung 14 umfasst. Die Hülle 12 umfasst hierbei eine Legierung aus Aluminium mit den Legierungskomponenten Silizium, Magnesium, Mangan. Von der Hülle 12 eingeschlossen ist die Füllung 14, die weitere pulverförmige Komponenten für eine resultierende Legierung eines zu erzeugenden Formkörpers enthält, die mit dem erfindungsgemäßen Werkstoffdraht durch ein Lichtbogenspritzverfahren auf ein Substrat aufgetragen werden kann. Die Füllung enthält die Legierungskomponenten Silizium, Bor und Aluminium.

Im folgenden wird anhand eines Ausführungsbeispieles die Erfindung und die Herstellung des erfindungsgemäßen Werkstoffdrahtes ausführlich erläutert. Der Herstellungsprozess sieht ein Bereitstellen eines geschlossenen nahtlosen Rohres als Hülle 12 vor. Die Hülle 12 umfasst eine Legierung auf Aluminiumbasis, mit mindestens einer weiteren Legierungskomponente. Im Ausführungsbeispiel wird dem Aluminium Magnesium,Silizium und Mangan beigefügt. Das Rohr der Hülle 12 kann gezogen, geschweißt oder stranggepresst sein. Anschließend wird die Hülle 12 mit einem Füllmaterial 14 befüllt. Die Komponenten der Füllung 14 liegen als grobes Pulver vor. Im Ausführungsbeispiel wird ein Pulvergemenge verwendet, das Silizium, Aluminium und Bor aufweist. Auch wenn ein grobes Pulver Anwendung findet, beträgt die maximale Korngröße etwa 600 µm. Bezogen auf das Gesamtgewicht beträgt der Siliziumanteil des Drahtes (aus der Füllung) etwa 23 %, wobei der Rest Aluminium ist. Die Füllung 14 wird durch gerichtetes Rütteln beim Einfüllen verdichtet. Im nachfolgenden Ziehvorgang, bei dem der Werkstoffdraht 10 auf den endgültigen Durchmesser reduziert wird, wird das Pulver der Füllung 14 zerkleinert, was zu einer dichten Füllung führt und sich positiv auf die gleichmäßige Verteilung in der Schicht auswirkt. Deshalb müssen bei der Herstellung des erfindungsgemäßen Werkstoffdrahtes keine organischen oder anorganischen Binder eingesetzt werden, was sich weiterhin positiv auf eine geringe Porosität in der Schicht auswirkt. Dies stellt eine wesentliche Verbesserung im Vergleich zu durch Plasmaspritzen erzeugte Oberflächen-Beschichtungen dar, da hier nur feine agglomerierte und damit teure Pulver verwendet werden können. Aufgrund der geringen Porosität ist es nicht erforderlich, dass feine Siliziumpartikel verwendet werden müssen, sondern die Füllung 14 kann, wie vorstehend erläutert, grobe Pulverpartikel aufweisen.
Der Siliziumanteil der gebildeten Spritzschicht beträgt aufgrund einer durch Al-Abbrand während des Spritzvorgangs bedingten Si-Anreicherung zwischen 25 und 27 Gew.-%.

Der Durchmesser des Drahtes vor dem Ziehen beträgt etwa 10-11 mm, bevorzugt etwa 10,4 mm, wovon 6,4 mm auf die Füllung und 4,0 mm auf die Hülle entfallen. Nach dem Ziehen hat der Draht einen Durchmesser von 3,6 bis 4 mm, wovon auf die Füllung etwa 2-3 mm entfallen.

Die Zusammensetzung der Legierung der Spritzschicht bzw. des gebildeten Formkörpers beträgt max. 2 Gew.-% B, max. 5 Gew.-% Mn, max. 3 Gew.-% Mg, zwischen 15-40 Gew.-% Si und zwischen 60-85 Gew.-%Al. Der Mg-Gehalt kann wegen Al-Abbrand höher liegen, der bevorzugte Al-Gehalt liegt bei etwa 75 %, der bevorzugte Si-Gehalt bei etwa 25 %.

## Patentansprüche

1. Werkstoffdraht für die Erzeugung verschleißfester und tribologisch günstiger Formkörper aus Aluminium/Silizium-Legierungen durch thermisches Spritzen, wobei der Werkstoffdraht ein Fülldraht (10) ist, der eine Füllung (14) aus Silizium und weiteren Komponenten und eine Hülle (12) aufweist, wobei der Anteil des Siliziums in der Füllung (14) derart bemessen ist, dass der Siliziumanteil in dem zu erzeugenden Formkörper etwa 12,5 Gew.-% bis etwa 50 Gew.-% beträgt, **dadurch gekennzeichnet, dass** die Hülle (12) eine Aluminium-Legierung umfasst, die Aluminium und mindestens eine weitere Legierungskomponente enthält, dass die Komponenten der Füllung (14) Teilchen mit einer Korngröße zwischen 45 und 700 µm aufweisen, und dass die Füllung (14) keine organischen oder anorganischen Binder aufweist.

2. Werkstoffdraht nach Anspruch 1, **dadurch gekennzeichnet, dass** die weitere Legierungskomponente der Hülle (12) Magnesium umfasst.

3. Werkstoffdraht nach Anspruch 1, **dadurch gekennzeichnet, dass** die weitere Legierungskomponente der Hülle (12) Mangan umfasst.

4. Werkstoffdraht nach einem der vorstehenden Ansprüche, **dadurch gekennzeichnet, dass** eine Komponente der Füllung (14) Aluminium enthält.

5. Werkstoffdraht nach einem der vorstehenden Ansprüche, **dadurch gekennzeichnet, dass** eine Komponente der Füllung (14) Bor enthält.

6. Werkstoffdraht nach einem der vorstehenden Ansprüche, **dadurch gekennzeichnet, dass** der Anteil des Siliziums in der Füllung (14) derart bemessen ist, dass der Siliziumanteil in dem zu erzeugenden Formkörper etwa 15 Gew.-% bis etwa 40 Gew.-% beträgt.

7. Werkstoffdraht nach einem der vorstehenden Ansprüche, **dadurch gekennzeichnet, dass** der Anteil des Siliziums in der Füllung (14) derart bemessen ist, dass der Siliziumanteil in dem zu erzeugenden Formkörper etwa 20 Gew.-% bis etwa 30 Gew.-% beträgt.

8. Werkstoffdraht nach einem der vorstehenden Ansprüche, **dadurch gekennzeichnet, dass** der Anteil des Siliziums in der Füllung (14) derart bemessen ist, dass der Siliziumanteil in dem zu erzeugenden Formkörper etwa 25 Gew.-% beträgt.

9. Werkstoffdraht nach einem der vorstehenden Ansprüche, **dadurch gekennzeichnet, dass** die Zusammensetzung der Hülle (12) und der Füllung (14) derart bemessen ist, dass neben Aluminium und Silizium weitere Anteile des zu erzeugenden Formkörper zusammen weniger als etwa 2 Gew.-% betragen.

10. Werkstoffdraht nach einem der vorhergehenden Ansprüche, **dadurch gekennzeichnet, dass** dass die Komponenten der Füllung (14) Teilchen mit einer Korngröße zwischen 300 und 600 µm aufweisen

11. Werkstoffdraht nach einem der vorstehenden Ansprüche, **dadurch gekennzeichnet, daß** die Füllung im wesentlichen Silizium und die Hülle im wesentlichen Aluminium aufweist, wobei bezogen auf die Gesamtmasse der Siliziumgehalt zwischen 20 und 26, bevorzugter zwischen 21 und 25 und am bevorzugtesten zwischen 22 und 24 Gew.-% liegt, wobei der Rest im wesentlichen Aluminium ist.

12. Werkstoffdraht nach Anspruch 11, **dadurch gekennzeichnet, daß** der Siliziumgehalt des gebildeten Formkörpers bzw. der gebildeten Spritzschicht zwischen 22 und 29, bevorzugter 24 bis 28 und am bevorzugtesten zwischen 25 und 27 Gew.-% liegt, wobei der Rest im wesentlichen Aluminium ist.

13. Werkstoffdraht nach einem der vorstehenden Ansprüche, **dadurch gekennzeichnet, daß** die Füllung (14) max. 1 Gew.-% Bor und max. 10 Gew.-% Aluminium aufweist, wobei der Rest Silizium ist.

14. Werkstoffdraht nach einem der vorstehenden Ansprüche, **dadurch gekennzeichnet, daß** die Hülle (12) max. 1 Gew.-% Si, max. 2 Gew.-% Mg und max. 4 Gew.-% Mn enthält, wobei der Rest Aluminium ist.

15. Verwendung eines Werkstoffdrahtes nach einem der vorstehenden Ansprüche für ein Lichtbogenspritzverfahren.

16. Verwendung eines Werkstoffdrahtes nach einem der Ansprüche 1 bis 14 für die Herstellung von Zylinderlaufbuchsen von Verbrennungskraftmaschinen.

## Claims

1. A material wire for producing wear-resistant and tribologically favorable shaped bodies of aluminum/silicon alloys by thermical spraying, wherein the material wire is a filler wire (10) comprising a filling (14) of silicon and further components and a covering (12), wherein the portion of silicon in the filling (14) is dimensioned such that the silicon portion in the shaped body to be produced is about 12.5 % by weight to about 50 % by weight, **characterized in that** the covering (12) comprises an aluminum alloy containing aluminum and at least one further alloy component, that the components of the filling (14) comprise particles having a grain size between 45 and 700 µm, and that the filling (14) comprises no organical or anorganical binders.

2. A material wire according to claim 1, **characterized in that** the further alloy component of the covering (12) comprises magnesium.

3. A material wire according to claim 1, **characterized in that** the further alloy component of the covering (12) comprises manganese.

4. A material wire according to one of the preceding claims, **characterized in that** one component of the filling (14) contains aluminum.

5. A material wire according to one of the preceding claims, **characterized in that** one component of the filling (14) contains boron.

6. A material wire according to one of the preceding claims, **characterized in that** the portion of the silicon in the filling (14) is dimensioned such that the silicon portion in the shaped body to be produced is about 15 % by weight to about 40 % by weight.

7. A material wire according to one of the preceding claims, **characterized in that** the portion of the silicon in the filling (14) is dimensioned such that the silicon portion in the shaped body to be produced is about 20 % by weight to about 30 % by weight.

8. A material wire according to one of the preceding claims, **characterized in that** the portion of the silicon in the filling (14) is dimensioned such that the silicon portion in the shaped body to be produced is about 25 % by weight.

9. A material wire according to one of the preceding claims, **characterized in that** the composition of the covering (12) and of the filling (14) is dimensioned such that apart from aluminum and silicon further portions of the shaped body to be produced together are less than about 2 % by weight.

10. A material wire according to one of the preceding claims, **characterized in that** the components of the filling (14) comprise particles having a grain size between 300 and 600 µm.

11. A material wire according to one of the preceding claims, **characterized in that** the filling substantially comprises silicon and the covering substantially comprises aluminum, wherein, with respect to the total mass, the silicon content is between 20 and 26, more preferably between 21 and 25, and most preferably between 22 and 24 % by weight, wherein the balance is substantially aluminum.

12. A material wire according to claim 11, **characterized in that** the silicon content of the formed shaped body or the spray layer, respectively, is between 22 and 29, more preferably between 24 to 28, and most preferably between 25 and 27 % by weight, wherein the balance is substantially aluminum.

13. A material wire according to one of the preceding claims, **characterized in that** the filling (14) comprises max. 1 % by weight boron and max 10 % by weight aluminum, wherein the balance is silicon.

14. A material wire according to one of the preceding claims, **characterized in that** the covering (12) contains max. 1 % by weight Si, max. 2 % by weight Mg and max. 4 % by weight Mn, wherein the balance is aluminum.

15. The use of a material wire according to one of the preceding claims for an arc spraying method.

16. The use of a material wire according to one of claims 1 to 14 for the production of cylinder liners of internal combustion engines.

## Revendications

1. Fil fourré pour la réalisation de pièces de forme en alliages d'aluminium/silicium résistants à l'usure et avec un comportement tribologique favorable, au moyen de procédés de projection thermique, le fil étant un fil fourré (10), qui est formé par une âme (14) en silicium et d'autres composants, et une gaine (12), la teneur en silicium dans l'âme (12) étant définie de telle sorte que la teneur en silicium dans la pièce de forme à réaliser est de l'ordre de 12,5 % en poids environ à 50 % en poids environ, **caractérisé en ce que** la gaine (12) est formée par un alliage d'aluminium, qui contient de l'aluminium et au moins un autre composant d'alliage, **en ce que** les composants de l'âme (14) contiennent des particules avec une granulométrie entre 45 et 700 µm, et **en ce que** l'âme (14) ne contient pas de liants organiques ou minéraux.

2. Fil fourré selon la revendication 1, **caractérisé en ce que** l'autre composant d'alliage de la gaine (12) est le magnésium.

3. Fil fourré selon la revendication 1, **caractérisé en ce que** l'autre composant d'alliage de la gaine (12) est le manganèse.

4. Fil fourré selon une des revendications précédentes, **caractérisé en ce qu'**un composant de l'âme (12) contient de l'aluminium.

5. Fil fourré selon une des revendications précédentes, **caractérisé en ce qu'**un composant de l'âme (12) contient du bore.

6. Fil fourré selon une des revendications précédentes, **caractérisé en ce que** la teneur en silicium dans l'âme (14) est définie de telle sorte que la teneur en silicium dans la pièce de forme à réaliser est de l'ordre de 15 % en poids environ à 40 % en poids environ.

7. Fil fourré selon une des revendications précédentes, **caractérisé en ce que** la teneur en silicium dans l'âme (14) est définie de telle sorte que la teneur en silicium dans la pièce de forme à réaliser est de l'ordre de 20 % en poids environ à 30 % en poids environ.

8. Fil fourré selon une des revendications précédentes, **caractérisé en ce que** la teneur en silicium dans l'âme (14) est définie de telle sorte que la teneur en silicium dans la pièce de forme à réaliser est de l'ordre de 25 % en poids environ.

9. Fil fourré selon une des revendications précédentes, **caractérisé en ce que** la composition de la gaine (12) et de l'âme (14) est définie de telle sorte que, outre l'aluminium et le silicium, les autres composants de la pièce de forme à réaliser ne dépassent pas ensemble une teneur de 2 % en poids environ.

10. Fil fourré selon une des revendications précédentes, **caractérisé en ce que** les composants de l'âme (14) contiennent des particules avec une granulométrie entre 300 et 600 µm.

11. Fil fourré selon une des revendications précédentes, **caractérisé en ce que** l'âme (14) contient sensiblement du silicium et la gaine (12) contient sensiblement de l'aluminium, la teneur en silicium par rapport au poids total se situant entre 20 et 26 % en poids, de préférence entre 21 et 25 % en poids et de manière très préférée entre 22 et 24 % en poids, le reste étant sensiblement de l'aluminium.

12. Fil fourré selon la revendication 11, **caractérisé en ce que** la teneur en silicium dans la pièce de forme réalisée, plus précisément dans le revêtement projeté à l'arc se situe entre 27 et 29 % en poids, de préférence entre 24 et 28 % en poids et de manière très préférée entre 25 et 27 % en poids, le reste étant sensiblement de l'aluminium.

13. Fil fourré selon une des revendications précédentes, **caractérisé en ce que** l'âme (14) contient jusqu'à 1 % en poids au maximum de bore et jusqu'à 10 % en poids au maximum d'aluminium, et le reste étant sensiblement du silicium.

14. Fil fourré selon une des revendications précédentes, **caractérisé en ce que** la gaine (12) comporte jusqu'à 1 % en poids au maximum de silicium, jusqu'à 2 % en poids au maximum de magnésium et jusqu'à 4 % en poids au maximum de manganèse, le reste étant sensiblement de l'aluminium.

15. Utilisation d'un fil fourré selon une des revendications précédentes pour un procédé de projection à l'arc électrique.

16. Utilisation d'un fil fourré selon l'une quelconque des revendications 1 à 14, pour la réalisation de chemises de cylindre pour des moteurs à combustion interne.
